# EUROPÄISCHE PATENTSCHRIFT

(11) **EP 0 874 925 B1**
(45) Veröffentlichungstag und Bekanntmachung des Hinweises auf die Patenterteilung: **08.12.1999**
(21) Anmeldenummer: 96931013.5
(22) Anmeldetag: 04.09.1996
(51) Int. Cl.: D01D 5/253, D01F 8/04, A46D 1/00

(54) **VERFAHREN ZUR HERSTELLUNG SPIRALIGER BORSTEN**
PROCESS FOR THE MANUFACTURE OF SPIRALLED BRISTLES
PROCEDE DE FABRICATION DE SOIES SPIRALEES

(30) Priorität: 13.09.1995 DE 19533816
(43) Veröffentlichungstag der Anmeldung: 04.11.1998
(73) Patentinhaber: CORONET-WERKE GmbH, 69483 Wald-Michelbach (DE)
(72) Erfinder: WEIHRAUCH, Georg, D-69483 Wald-Michelbach (DE)
(74) Vertreter: Dipl.-Ing. Heiner Lichti Dipl.-Phys. Dr.rer.nat. Jost Lempert Dipl.-Ing. Hartmut Lasch
(86) Internationale Anmeldenummer: EP9603874
(87) Internationale Veröffentlichungsnummer: WO9710374

(56) Entgegenhaltungen:
- DE-A- 4 114 136
- DE-B- 1 140 901
- PATENT ABSTRACTS OF JAPAN vol. 016, no. 118 (C-0922), 25.März 1992 & JP 03 289906 A (MITSUO ISHIKAWA), 19.Dezember 1991,

## Beschreibung

Die Erfindung betrifft ein Verfahren zur Herstellung spiraliger Borsten aus Kunststoff durch Extrudieren von Monofilen.

Borsten für Bürstenwaren beliebiger Art entfalten ihre Bürstwirkung zunächst und vornehmlich durch die freien Enden der Borsten, die die verschmutzte Fläche aufreißen und durch Kratzen und Schaben den Schmutz entfernen. Bei stärkerem Andruck legen sich die Borsten um und werden mit ihrer Mantelfläche wirksam. Sie gleiten mehr streichend und schiebend über die Oberfläche mit einer schonenderen Wirkung.

Neben kreisrunden Borsten mit den vorgenannten Wirkungen sind auch profilierte Borsten bekannt, bei denen die Profilkanten beim Umlegen der Borste eine stärker schabende Wirkung entfalten. Ferner sind Borsten für Autowaschbürsten mit einem spiraligen Profil bekannt (DE-U-93 19 214, DE-A-1 140 901) mit einer sehr großen Steigung der Spirale. Hiermit soll wiederum die von profilierten Borsten her stark schabende Wirkung gemindert werden, indem lokal immer nur ein Teil der Wendel im Eingriff ist. Eine solche Borste mit steiler Wendel soll durch Verdrillen eines Monofils mit im wesentlichen sternförmigem Querschnitt erhalten werden. Wie dies im einzelnen geschehen und insbesondere zu einer stabilen Borste mit einem guten Wiederaufrichtvermögen führen soll, bleibt bei diesem Stand der Technik offen.

Es ist ferner bekannt, konische Borsten an ihrer Mantelfläche mit einer Wendel zu versehen (DE-U-85 22 986). Dies geschieht durch nachträgliches Anformen der Wendel oder durch Spritzen der Borste. Diese Borste hat insbesondere den Zweck, bei Haarbürsten das Auftragen von Medien zu erleichtern und zu verbessern. Gespritzte oder nachträglich profilierte Borsten benötigen aber einen nennenswerten Querschnitt, um ausreichend biegefest zu sein. Sie sind daher eher als Stifte, denn als Borsten zu bezeichnen.

Schließlich ist es bekannt (DE-A-16 60 646), schraubenförmige Fasern durch Extrudieren eines Monofils unter starker Scherbeanspruchung herzustellen, so daß es zu Schmelzbrüchen kommt. Die Schraubenform wird also unmittelbar an der Extruderdüse erzeugt und durch schlagartiges Abkühlen nach der Düse fixiert. Aufgrund der starken Scherbeanspruchung, die bewußt zu Schmelzbrüchen führen soll, und das schlagartige Abschrecken des noch schmelzplastischen Materials leidet die Stabilität der Faser ganz beträchtlich. Die Faser ist als Borstenmaterial nicht einsetzbar. Zudem läßt sich die Seigung der Schraubenwandel überhaupt nicht beeinflussen.

Der Erfindung liegt die Aufgabe zugrunde, ein Verfahren vorzuschlagen, mit dessen Hilfe spiralige Borsten in gleicher und vorbestimmbarer Qualität wie herkömmliche Borsten in preiswerter Weise hergestellt werden können.

Diese Aufgabe wird gemäß einer ersten Variante der Erfindung dadurch gelöst, daß ein Monofil mit einem von der Kreisform abweichenden Querschnitt extrudiert und beim Abziehen unter Verringerung seines Querschnittes vorverstreckt, anschließend weiterverstreckt, daraufhin auf zumindest einem Teil seiner Länge zu einem spiraligen Borstenmaterial verdrillt und nach dem Verdrillen durch thermisches Schrumpfen stabilisiert wird.

Das Vorverstrecken erfolgt unmittelbar beim Abzug des Monofils am Extruder, während das weitere Verstrecken nach dem Abkühlen, z.B. nach dem Durchlauf des Monofils durch ein Wasserbad erfolgt. Durch das Vorverstrecken und anschließende weitere Verstrecken wird eine profilierte Borste mit Festigkeitseigenschaften erhalten, wie sie von herkömmlichen, nicht- profilierten Borsten bekannt sind. Durch das anschließende Verdrillen um die Monofilachse wird aus dem Monofil aufgrund seines von der Kreisform abweichenden Querschnitts ein spiraliges bzw. schraubenförmiges Borstenmaterial erhalten. Die auf diese Weise entstehende Wendel wird aus dem die Kreisform überragenden Profil des Monofils erhalten und kann sich entweder über die gesamte Länge der Borste erstrecken oder auch nur auf einem Teil ihrer Länge ausgebildet sein. Das Stabilisieren nach dem Verdrillen kann in bekannter Weise durch Einwirken einer erhöhten Temperatur oder durch Lagern des aufgespulten, spiraligen Borstenmaterials bei Raumtemperatur oder einer demgegenüber erhöhten Temperatur erfolgen, um das Borstenmaterial in der gewünschten Form zu fixieren.

Vorzugsweise wird das Monofil nach dem weiteren Verstrecken und vor dem Verdrillen durch thermisches Schrumpfen vorstabilisiert. Bei diesem Vorstabilisieren wird das Monofil mit Wärme beaufschlagt und anschließend abgekühlt, so daß das Monofil schrumpft. In Verbindung mit dem weiteren Stabilisieren nach dem Verdrillen ist gewährleistet, daß der Drall des Monofils dauerhaft fixiert ist.

Das durch Extrudieren hergestellte Monofil kann einen ovalen oder polygonalen Querschnitt aufweisen. Im Falle eines ovalen Querschnittes mit einem Drillzentrum in der Achse entsteht ein Borstenmaterial mit zwei über die Oberfläche laufenden Wendeln. Bei einem polygonalen Querschnitt ergibt sich eine der Anzahl der Ecken entsprechende Anzahl von Wendeln. Vorzugsweise wird ein rechteckiger, insbesondere quadratischer Querschnitt gewählt, so daß sich auf dem Mantel vier Wendeln ausbilden.

Stattdessen kann auch ein Monofil mit einem Kern und wenigstens einer achsparallelen Rippe extrudiert und verdrillt werden. In diesem Fall entsteht ein Borstenmaterial mit Wendeln, deren Höhe entsprechend der Rippenhöhe vorwählbar ist, so daß an der Borste vergleichsweise tiefe Kanäle entstehen.

Für bestimmte Einsatzgebiete muß sichergestellt sein, daß ein Benutzer Bürsten mit insbesondere abrasiv wirkenden spiraligen Borsten als solche erkennt und diese nicht irrtümlicherweise verwendet, wie es beispielsweise bei Zahnbürsten zur Pflege empfindlichen Zahnfleisches der Fall ist. In Weiterbildung der Erfindung ist deshalb vorgesehen, daß die zumindest eine Rippe oder wenigstens eine Kante des polygonalen Querschnittes sich farblich von dem Kern des Monofils unterscheidet, indem verschiedenfarbige Kunststoffe extrudiert werden, z.B. eine im Kern weiße oder transparente Borste mit einer Wendel in einer Signalfarbe. Werden zum Einfärben Pigmente verwendet, weist die Wendel eine härtere und zugleich abrasive Oberfläche auf.

Vorzugsweise bestehen der Kern und die zumindest eine Rippe bzw. wenigstens eine Kante des polygonalen Querschnitts aus unterschiedlichen Kunststoffen. Somit kann die entstehende Wendel an bestimmte Einsatzbedingungen, insbesondere hinsichtlich ihrer Härte angepaßt werden. Mit Rippen aus relativ weichem Material kann beispielsweise aus Teppichen schonend Schmutz entfernt werden. Ein relativ hartes Material für die Rippe oder Rippen ermöglicht z.B. bei der Zahnpflege eine effiziente Reinigung der Zähne. Eine intensive Bürstwirkung beispielsweise zum Entfernern von Rost kann mit Rippen aus abrasivem Material erzielt werden. Auch hierbei kann dem Benutzer durch eine farblich unterschiedliche Gestaltung des Kerns und der Rippen ein Hinweis auf die Bürsteigenschaften der jeweiligen Bürste gegeben werden.

Bei bestimmten Bürsten ist es notwendig, daß die Borsten eine vorbestimmte Steifigkeit besitzen müssen. Eine Anpassung der Steifigkeit läßt sich in bevorzugter Ausgestaltung der Erfindung erzielen, wenn das Monofil aus einer Seele, einem diese umgebenden Mantel aus unterschiedlichen Kunststoffen extrudiert wird. Durch die Materialauswahl kann beispielsweise die Seele typische Eigenschaften einer Borste hinsichtlich des Biegevermögens besitzen, während der Mantel die für den Bestimmungszweck am besten geeigneten Eigenschaften aufweist. Die auf dem Mantel verlaufenden Rippen können entweder aus dessen Material oder einem davon verschiedenen Material bestehen.

Eine andere Lösung der Erfindungsaufgabe geht vom Extrudieren von Monofilen mit beispielsweise kreisförmigem Querschnitt aus. Ein solches Verfahren zeichnet sich dadurch aus, daß wenigstens zwei Monofile beim Abziehen unter Verringerung ihres Querschnittes vorverstreckt und anschließend weiterverstreckt, daraufhin zu einem spiraligen Borstenmaterial miteinander verdrillt und nach dem Verdrillen durch thermisches Schrumpfen stabilisiert werden.

Hier wird also die spiralig profilierte Mantelfläche der Borste durch zumindest zwei miteinander verdrillte Monofile beliebigen Querschnitts Art erhalten. Ihre Stabilität erhalten sie durch die bei Borsten übliche Art der Herstellung.

Auch hierbei können die Monofile nach dem weiteren Verstrecken und vor dem Verdrillen durch thermisches Schrumpfen stabilisiert werden. Auch dieses Stabilisieren kann durch Einwirkung erhöhter Temperatur oder durch Lagern des aufgespulten Borstenmaterials bei Raumtemperatur oder einer demgegenüber erhöhten Temperatur erfolgen.

Die Bürstwirkung ist unter anderem abhängig von dem Maß der Verdrillung bezogen auf die Nutzlänge einer Borste bzw. des Borstenmaterials, d.h. von der Ganghöhe der sich infolge der Verdrillung bildenden Wendel. Es hat sich gezeigt, daß die Ganghöhe der Wendel nicht größer als die doppelte Nutzlänge der Borste sein sollte, so daß entlang der Nutzlänge eine um 180° umlaufende Wendel vorhanden ist. Vorzugsweise besitzt die Wendel jedoch eine kleinere Ganghöhe, die bis zu der Größe des Durchmessers des Borstenmaterials betragen kann. Bei Zahnbürsten hat sich eine Steigung als günstig erwiesen, bei der mindestens zwei, vorzugsweise drei bis fünf Windungen pro cm Borstenlänge vorhanden sind.

In Weiterbildung der Erfindung ist vorgesehen, daß das Monofil bzw. die Monofile aus einem elastischen Kunststoff bestehen. Auf diese Weise lassen sich die aus den Borstenmaterial hergestellten Borsten in Längsrichtung dehnen, was eine Verringerung ihres Durchmessers mit sich bringt, so daß sie beispielsweise beim Einsatz in Zahnbürsten oder als Interdentalreiniger in einen Zahnzwischenraum eingeführt, sich in diesem aber nicht verklemmen können. Beim Herausziehen dehnt sich die Borste und kann sich zusätzlich noch aufdrillen.

Das erfindungsgemäß erzeugte Borstenmaterial ist mit besonderen Vorteilen bei einer Vielzahl von Bürsten einsetzbar. So sind die zwischen den auf der Oberfläche verlaufenden Wendeln vorhandenen vertieften Räume besonders dafür geeignet, den beim Bürsten gelösten Schmutz aufzunehmen und zu speichern und erst am Ende der Bürststrecke abzugeben. Diese vorteilhafte Wirkung kommt beispielsweise bei Teppichbürsten, Staubsaugerbürsten, Polierbürsten etc. zur Wirkung.

Gleichermaßen können diese zwischen den Wendeln gebildeten Räume zur Aufnahme von Medien dienen, die zu applizieren sind. Dies ist beispielsweise bei Haarbürsten, Malerbürsten, Kosmetikbürsten etc. der Fall.

Schließlich läßt sich die unterschiedliche Reinigungswirkung der Borstenenden und der Flanken der Wendeln in vielen Fällen vorteilhaft miteinander kombinieren. Dies trifft beispielsweise zu für Zahnbürsten, Massagebürsten, Besen, Kehrwalzen, Entrostungsbürsten etc. Auch können einzelne oder zu Bündeln zusammengefaßte spiralige Borsten in besonders vorteilhafter Weise als Interdentalreiniger verwendet werden, die durch Hin- und Herbewegung in den Zahnzwischenräumen eine weit bessere Reinigungswirkung entfalten, da ständig wechselnde Querschnitte zur Wirkung kommen. Selbst dann, wenn ein solcher Interdentalreiniger in engen Lücken verklemmt, wird er nicht abreißen, sondern kann durch Aufdrillen problemlos herausgezogen werden. Schließlich kann auch eine sehr schonende bis pflegende Behandlung erreicht werden, wenn der Wendelquerschnitt entsprechend verrundet ist.

Bei einem Interdentalreiniger ergeben sich weitere Vorteile, wenn er nur in einem Teilbereich seiner Länge verdrillt ist. Der unverdrillte Teilbereich besitzt geringere Querschnittsabmessungen und läßt sich somit leichter in einen Zahnzwischenraum einführen. Das Einführen kann noch weiter erleichtert werden, wenn der unverdrillte Teilbereich zumindest abschnittsweise einen beispielsweise durch Verpressen abgeflachten Querschnitt aufweist.

Um eine Bürste in ihrer Wirkung an vorgegebene Rahmenbedingungen anpassen zu können, lassen sich spiralige Borsten mit Borsten anderer Konfiguration verbinden und zusammen verarbeiten.

## Patentansprüche

1. Verfahren zur Herstellung spiraliger Borsten aus Kunststoff durch Extrudieren von Monofilen, dadurch gekennzeichnet, daß ein Monofil mit einem von der Kreisform abweichenden Querschnitt extrudiert und beim Abziehen unter Verringerung seines Querschnitts vorverstreckt, anschließend weiter verstreckt, daraufhin auf zumindest einem Teil seiner Länge zu einem spiraligen Borstenmaterial verdrillt und nach dem Verdrillen durch thermisches Schrumpfen stabilisiert wird.

2. Verfahren nach Anspruch 1, dadurch gekennzeichnet, daß das Monofil nach dem weiteren Verstrecken und vor dem Verdrillen durch thermisches Schrumpfen vorstabilisiert wird.

3. Verfahren nach Anspruch 1, dadurch gekennzeichnet, daß das Stabilisieren durch Lagern des aufgespulten spiraligen Borstenmaterials erfolgt.

4. Verfahren nach Anspruch 1, dadurch gekennzeichnet, daß ein Monofil mit ovalem oder polygonalem Querschnitt extrudiert wird.

5. Verfahren nach Anspruch 4, dadurch gekennzeichnet, daß ein Monofil mit einem viereckigen, vorzugsweise quadratischen Querschnitt extrudiert wird.

6. Verfahren nach Anspruch 1 oder 4, dadurch gekennzeichnet, daß ein Monofil mit einem Kern und wenigstens einer achsparallelen Rippe extrudiert wird.

7. Verfahren nach Anspruch 3 oder 6, dadurch gekennzeichnet, daß die zumindest eine Rippe oder wenigstens eine Kante des polygonalen Querschnitts sich farblich von dem Kern des Monofils unterscheidet, indem verschieden eingefärbte Kunststoffe koextrudiert werden.

8. Verfahren nach Anspruch 6 oder 7, dadurch gekennzeichnet, daß der Kern und die zumindest eine Rippe oder wenigstens eine Kante des polygonalen Querschnitts aus unterschiedlichen Kunststoffen koextrudiert werden.

9. Verfahren nach Anspruch 1 oder 4, dadurch gekennzeichnet, daß das Monofil aus einer Seele und einem diese umgebenden Mantel aus unterschiedlichen Kunststoffen koextrudiert wird.

10. Verfahren zur Herstellung spiraliger Borsten durch Extrudieren von Monofilen, dadurch gekennzeichnet, daß wenigstens zwei Monofile beim Abziehen unter Verringerung ihres Querschnitts vorverstreckt, anschließend weiter verstreckt, daraufhin zu einem spiraligen Borstenmaterial miteinander verdrillt und nach dem Verdrillen durch thermisches Schrumpfen stabilisiert werden.

11. Verfahren nach Anspruch 10, dadurch gekennzeichnet, daß die Monofile nach dem weiteren Verstrecken durch thermisches Schrumpfen vorstabilisiert werden.

12. Verfahren nach Anspruch 10 oder 11, dadurch gekennzeichnet, daß das Stabilisieren durch Lagern des aufgespulten Borstenmaterials bei gegebenenfalls erhöter Temperatur erfolgt.

13. Verfahren nach Anspruch 1 oder 10, dadurch gekennzeichnet, daß das Monofil bzw. die Monofile aus einem elastischen Kunststoff bestehen.

14. Verfahren nach Anspruch 1 oder 10, dadurch gekennzeichnet, daß das Monofil mit wenigstens zwei Windungen pro cm verdrillt wird.

15. Verfahren nach Anspruch 14, dadurch gekennzeichnet, daß das Monofil mit drei bis fünf Windungen pro cm verdrillt wird.

## Claims

1. Method for the manufacture of spiral plastic bristles by extruding monofilaments, characterized in that a monofilament with a non-circular cross-section is extruded and is prestretched on removal, accompanied by a reduction of its cross-section, followed by further stretching, twisting to a spiral bristle material over at least part of its length and stabilization by heat shrinkage after twisting.

2. Method according to claim 1, characterized in that, after further stretching and prior to twisting, the monofilament is prestabilized by heat shrinkage.

3. Method according to claim 1, characterized in that the stabilization takes place by storing the wound-up, spiral bristle material.

4. Method according to claim 1, characterized in that a monofilament with an oval or polygonal cross-section is extruded.

5. Method according to claim 4, characterized in that a monofilament with a quadrangular, preferably square cross-section is extruded.

6. Method according to claim 1 or 4, characterized in that a monofilament with a core and at least one axially parallel rib is extruded.

7. Method according to claim 3 or 6, characterized in that the at least one rib or at least one edge of the polygonal cross-section is of a different colour to the monofilament core, in that different dyed plastics are coextruded.

8. Method according to claim 6 or 7, characterized in that the core and the at least one rib or at least one edge of the polygonal cross-section are coextruded from different plastics.

9. Method according to claim 1 or 4, characterized in that the monofilament is coextruded from a core member and a jacket surrounding the latter made from different plastics.

10. Method for the manufacture of spiral bristles by extruding monofilaments, characterized in that at least two monofilaments are prestretched on removal, accompanied by a reduction of the cross-section thereof, followed by further stretching, twisting together to form a spiral bristle material and stabilization by heat shrinkage after twisting.

11. Method according to claim 10, characterized in that, after further stretching, the monofilaments are prestabilized by heat shrinkage.

12. Method according to claim 10 or 11, characterized in that stabilization takes place by storing the wound-up bristle material under an optionally elevated temperature.

13. Method according to claim 1 or 10, characterized in that the monofilament or monofilaments are made from an elastic plastics material.

14. Method according to claim 1 or 10, characterized in that the monofilament is twisted with at least two turns per cm.

15. Method according to claim 14, characterized in that the monofilament is twisted with three to five turns per cm.

## Revendications

1. Procédé de fabrication de poils spiralés en matière synthétique par extrusion de monofils, caractérisé en ce que l'on extrude un monofil de forme de section non circulaire, que lors de l'évacuation-tirage, on lui fait subir une élongation préalable en réduisant sa section, qu'on continue alors de l'étirer, qu'on le torsade ensuite au moins sur une partie de sa longueur en un matériau à brosse spiralé, et qu'on le stabilise après torsadage par contraction thermique.

2. Procédé selon la revendication 1, caractérisé en ce que l'on effectue une stabilisation préalable du monofil par contraction thermique après l'étirement ultérieur et avant le torsadage.

3. Procédé selon la revendication 1, caractérisé en ce que la stabilisation s'effectue par stockage du matériau à brosse spiralé bobiné.

4. Procédé selon la revendication 1, caractérisé en ce que l'on extrude un monofil à section ovale ou polygonale.

5. Procédé selon la revendication 4, caractérisé en ce que l'on extrude un monofil à section quadrangulaire, de préférence carrée.

6. Procédé selon la revendication 1 ou 4, caractérisé en ce que l'on extrude un monofil comprenant un noyau et au moins une nervure parallèle à l'axe.

7. Procédé selon la revendication 3 ou 6, caractérisé en ce que cette nervure ou au moins une arête de la section polygonale se différencient du noyau du monofil du fait que l'on coextrude des matières synthétiques différemment teintées dans la masse.

8. Procédé selon la revendication 6 ou 7, caractérisé en ce que le noyau et cette nervure ou au moins une arête de la section polygonale sont coextrudés à partir de matières synthétiques différentes.

9. Procédé selon la revendication 1 ou 4, caractérisé en ce que le monofil est coextrudé à partir d'une âme et d'une enveloppe entourant celle-ci en matière synthétiques différentes.

10. Procédé de fabrication de poils spiralés par extrusion de monofils, caractérisé en ce que lors de l'évacuation-tirage, on fait subir à au moins deux monofils une élongation préalable en réduisant leur section, qu'on continue alors de les étirer, qu'on les relie ensuite par torsadage en un matériau à brosse spiralé, et qu'on les stabilise après torsadage par contraction thermique.

11. Procédé selon la revendication 10, caractérisé en ce que l'on effectue une stabilisation préalable des monofils par contraction thermique après l'étirement ultérieur.

12. Procédé selon la revendication 10 ou 11, caractérisé en ce que la stabilisation s'effectue par stockage du matériau à brosse bobiné à une température éventuellement augmentée.

13. Procédé selon la revendication 1 ou 10, caractérisé en ce que le ou les monofil(s) (est) sont réalisé(s) dans une matière synthétique élastique.

14. Procédé selon la revendication 1 ou 10, caractérisé en ce que le monofil est torsadé de manière à présenter au moins deux tours par centimètre.

15. Procédé selon la revendication 14, caractérisé en ce que le monofil est torsadé de manière à présenter trois à cinq tours par centimètre.
